# EUROPÄISCHE PATENTSCHRIFT

(11) **EP 1 595 000 B1**
(45) Veröffentlichungstag und Bekanntmachung des Hinweises auf die Patenterteilung: **16.01.2008**
(21) Anmeldenummer: 03701429.7
(22) Anmeldetag: 18.02.2003
(51) Int. Cl.: C23C 30/00

(54) **TRENNS GEBLATT UND VERFAHREN ZUM HERSTELLEN VON TRENNSÄGEBLÄTTERN**
CROSSCUT SAW BLADE AND METHOD FOR THE PRODUCTION OF CROSSCUT SAW BLADES
LAME DE SCIE A TRON ONNER ET PROCEDE DE REALISATION DE LAMES DE SCIE A TRON ONNER

(43) Veröffentlichungstag der Anmeldung: 16.11.2005
(73) Patentinhaber: SW WIL, Werkzeug- und Maschinenhandel AG, 9552 Bronschofen (CH)
(72) Erfinder: BISIG, Johann, CH-8408 Winterthur (CH)
(74) Vertreter: Stocker, Kurt
(86) Internationale Anmeldenummer: PCT/CH2003/000117
(87) Internationale Veröffentlichungsnummer: WO 2004/074536

(56) Entgegenhaltungen:
- PATENT ABSTRACTS OF JAPAN vol. 016, no. 087 (M-1217), 3. März 1992 (1992-03-03) & JP 03 270867 A (HIROYUKI KANAI), 3. Dezember 1991 (1991-12-03)
- PATENT ABSTRACTS OF JAPAN vol. 011, no. 302 (M-629), 2. Oktober 1987 (1987-10-02) & JP 62 094217 A (NACHI FUJIKOSHI CORP), 30. April 1987 (1987-04-30)
- PIETZSCH S ET AL: "NITRIDISCHE VERBINDUNGSSCHICHTEN" , HAERTEREI TECHNISCHE MITTEILUNGEN, CARL HANSER VERLAG. MUNCHEN, DE, VOL. 51, NR. 6, PAGE(S) 364-371 XP000638692 ISSN: 0341-101X in der Anmeldung erwähnt das ganze Dokument

## Beschreibung

Die Erfindung bezieht sich auf Trennsägeblätter nach dem Oberbegriff des Anspruches 1 und auf Verfahren nach dem Oberbegriff des Anspruches 6.

Die Erfindung betrifft Trennsägeblätter zum Warm- und Kaltsägen von Metall, insbesondere zum Durchtrennen von Metallrohren. Solche Trennsägeblätter sind Kreissäge-Werkzeuge, die hohe Temperaturschwankungen aushalten müssen. In Rohrproduktionsanlagen wird beispielsweise eine flache Metallbahn zu einem Rohr umgeformt und entlang der Stossstelle in Rohrlängsrichtung verschweisst. Vom entstehenden Rohr werden Abschnitte abgetrennt. Der Trennvorgang darf die Rohrherstellung nicht verlangsamen. Daher wird das Sägeblatt einer mit dem Rohr mitbewegten Kreissäge während einer kurzen Sägephase durch das Rohr durchgeführt. Danach wird das Sägeblatt radial aus dem Rohr heraus bewegt und für den nächsten Trennvorgang in Rohrrichtung an den Ausgangspunkt zurückbewegt. Während der kurzen Sägezyklen mit der grossen Vorschubgeschwindigkeit senkrecht zum Rohr wird das Trennsägeblatt stark erhitzt. Während der Rückstellbewegung erfolgt ein schnelles Abkühlen. Diese starken Temperaturschwankungen stellen an das Trennsägeblatt hohe Anforderungen. Dies gilt umso mehr, je grösser der Durchmesser der zu sägenden Rohre und somit der verwendeten Trennsägeblätter ist. Häufig werden Trennsägeblätter mit Durchmessern im Bereich von 400 bis 1000mm verwendet, wobei auch kleinere und insbesondere grössere Durchmesser, beispielsweise bis 2000mm, für spezielle Rohrdurchmesser bereitgestellt werden können. Die Mächtigkeit bzw. Dicke der verbreiteten Sägeblätter liegt im Wesentlichen im Bereich von 2 bis 12mm: bei Durchmessern von 400mm beispielsweise 3 oder 4mm und bei Durchmessern von 1000mm beispielsweise 7 oder 8mm.

Bei den dünnen Sägeblättern mit grossen Durchmessern gibt das Verhältnis des Radius zur Mächtigkeit einen Hinweis auf mögliche Stabilitätsprobleme des Sägeblattes, insbesondere bei einer Knickbelastung. Bei den gängigen Trennsägeblättern liegt das Verhältnis von Radius zu Mächtigkeit in einem Bereich von 30 bis 75. In radialer Richtung hat das Werkzeug somit eine Ausdehnung L die 30 bis 75 mal grösser ist als die Dicke B des Trennsägeblattes. Die Stabilität ist bei Schnittgeschwindigkeiten, bzw. Umfangsgeschwindigkeit, beispielsweise im Bereich von 83 bis 133m/s (5000 bis 8000m/Min.), insbesondere 100 bis 117m/s (6000 bis 7000m/Min.), und bei Vorschubwerten von bis zu 0,1 m/s sehr wichtig.

Weil beim Sägen von Metallrohren am Kreissägeblatt ein hoher Verschleiss und grosse Temperaturschwankungen entstehen, wird Stahl verwendet, der widerstandsfähig ist und die hohen Temperaturschwankungen erträgt. Es wird meist ein niedrig legierter Werkzeugstahl eingesetzt. Geeignet sind beispielsweise Chrom-Vanadium-Stähle und auch mit Wolfram legierte Stähle, die eine hohe Schockresistenz bei hohen Temperaturunterschieden haben.

Entlang des Umfangs der Trennsägeblätter sind Zähne ausgebildet, wobei verschiedene bekannte Zahnformen möglich sind, wie beispielsweise Trennjägerzähne oder Dachzähne mit und ohne Fläche am vorstehenden Bereich. Die bekannten Trennsägeblätter werden nach einer bestimmten Abnützung der Zähne nachgeschärft oder ersetzt. Beim Auswechseln ergeben sich bei der Rohrherstellung Stillstandzeiten. Um die Summe der Stillstandzeiten im Verhältnis zur Betriebsdauer so kurz wie möglich zu halten, werden Trennsägeblätter mit möglichst langen Standzeiten gewünscht.

JP 03 270 867 offenbart ein Blattelement für ein Trennsägeblatt, das mit einer nitrierten Schicht, die eine Stärke von 10-40 µm und einer Härte HV von 800-1100 auf der Oberfläche einer Stahlplatte hat, versehen ist.

Gemäss US 6 220 797 B1 soll ein Schneidwerkzeug aus Stahl durch eine Oberflächenbehandlung gute Schneideigenschaften und eine längere Lebensdauer erhalten. Die Oberflächenbehandlung erzielt in einem ersten Behandlungsschritt mit Stickstoff und/oder Kohlenstoff eine harte Oberflächenschicht, die als Verbindungsschicht Eisen-Nitrid, Eisen-Karbid oder Eisen-Karbonitrid umfasst. Weil diese harte Oberflächenschicht spröde bzw. brüchig ist, wird in einem zweiten Schritt eine Überzugsschicht mit Nitriden, Karbiden oder Karbonitriden von Metallen aus der Gruppe Ti, Zr, Hf, V, Nb, Ta, sowie Legierungen damit, aufgetragen. Der Auftrag erfolgt mit PVD-Verfahren (physical vapour deposition) wie Ionen Beschichtung (ionplating) oder Sputtern (sputtering). Die Herstellung der beiden Schichten ist aufwendig. Zudem ist sie vor allem geeignet für Werkzeuge aus HSS oder Hartmetall mit kleinen Oberflächen, wie Fräswerkzeuge, Bohrwerkzeuge und Schneidwerkzeuge von Drehbänken. Trennsägeblätter haben grosse Oberflächen sowie kleine Materialdicken und weisen ein Vergütungsgefüge auf. Sie sind daher nicht geeignet zum Anbringen einer Hartstoffschicht. Bei Trennsägeblättern mit spröden Oberflächenschichten müsste aufgrund der grossen mechanischen Belastungen und den Temperaturschwankungen beim Abtrennen von Metallrohrstücken mit Rissbildungen, Brüchen, Eigenspannungen und Abplatzungen gerechnet werden. Dies auch wenn eine Hartstoffschicht aufgetragen wäre. Die aus der US 6 220 797 B1 bekannten Oberflächenbehandlungen sind nicht geeignet, um die Standzeiten von Trennsägeblättern zu erhöhen. Der vorliegenden Erfindung liegt die Aufgabe zugrunde, eine einfache Lösung zu finden für Trennsägeblätter, die lange Standzeiten ermöglichen und nachgeschärft werden können.

Diese Aufgabe wird durch die Merkmale des Anspruches 1, bzw. des Anspruches 6 gelöst. Die abhängigen Ansprüche beschreiben bevorzugte bzw. alternative Ausführungsformen.

Im Rahmen eines ersten erfinderischen Schrittes wurde erkannt, dass die aus dem Stande der Technik bekannten Nitrierverfahren, bei denen eine harte Verbindungsschicht erzeugt wird, bei Trennsägeblättern nicht geeignet sind, auch nicht bei einer anschliessenden Beschichtung der Oberfläche. Die Hartstoffschichten in der Form der bei den beiden seitlichen Aussenflächen ausgebildeten Verbindungsschichten führen bei den kurzzeitigen grossen Temperaturschwankungen zu Eigenspannungen und Abplatzungen. Weil das Verhältnis von Radius zu Mächtigkeit in einem Bereich von 30 bis 75 liegt, führen bereits relativ kleine Auslenkungskräfte am äusseren Randbereich quer zum Trennsägeblatt zu grossen Auslenkungen. Solche Auslenkungen, bzw. davon ausgehende Schwingungen, und auch Temperaturschwankungen muss das Sägeblatt ohne Rissbildung aufnehmen können. Daher darf die Abriebfestigkeit nicht durch spröde Aussenschichten erhöht werden. Im Rahmen des Nitrierschrittes, soll das Entstehen von harten Verbindungsschichten weitgehend verhindert werden, so dass die Oberflächenschicht duktil bleibt, bzw. nicht brüchig wird.

In einem zweiten erfinderischen Schritt wurde erkannt, dass das Nitrierverfahren so durchgeführt werden kann, dass lediglich eine genügend dicke Diffusionsschicht mit Stickstoff und im Wesentlichen keine Verbindungsschicht gebildet wird. Eine Diffusionsschicht ist nicht spröde, hat aber aufgrund der vom eingebrachten Stickstoff ausgehenden Vorspannung eine erhöhte Stabilität. Ein Trennsägeblatt, das bei beiden seitlichen Aussenflächen durch ein kontrolliertes Nitrieren eingelagerten Stickstoff aufweist, erhält beidseits eine durch den Stickstoff vorgespannte seitliche Aussenschicht. Die Vorspannung kann als Druckspannung verstanden werden und sie ergibt sich dadurch, dass das Volumen des Werkstückes auch nach dem Einlagern von Stickstoff im Wesentlichen gleich ist, wie ohne Stickstoff. Die eingelagerten Stickstoffatome füllen Gitterbereiche des Werkstückes und erschweren Verformungen durch den höheren Füllgrad. Diese Stabilitätserhöhung ist bei schnell arbeitenden Stahlwerkzeugen besonders vorteilhaft. Die beiden vorgespannten seitlichen Aussenschichten sind von einander beabstandet und erhöhen die mechanische Stabilität des Trennsägeblattes, welches dadurch einen Sandwichaufbau erhält. Weil im Wesentlichen keine spröde Verbindungsschicht vorliegt, sondern durch die Einlagerung der Stickstoffatome eine Druckspannung in der Randzone erzeugt wird, ergeben Temperaturschwankungen und mechanische Schwingungen im Vergleich zu herkömmlichen Trennsägeblättern wesentlich weniger Risse im Blattkörper. Die erhöhte Vorspannung der seitlichen Aussenschichten verändert das dynamische Verhalten quantitativ, das heisst eine Verformbarkeit bleibt bei geänderten Elastizitätskonstanten erhalten.

Um den Stabilitätseffekt der beiden seitlichen Diffusionsschichten zu bestimmen, wurde das mechanische Verhalten von nitrierten (im Wesentlichen ohne Verbindungsschicht) mit unbehandelten Trennsägeblättern verglichen. Die Trennsägeblätter wurden jeweils zentral eingespannt und radial aussen quer zur Blattebene mechanisch ausgelenkt. Aus den Vergleichsmessungen geht hervor, dass die Quersteifigkeit der Kreissägeblätter mit Diffusionsschichten 20% höher liegt, als die der unbehandelten. Bei behandelten wurden Werte im Bereich von 300 bis 320N/mm und beim unbehandelten Werte im Bereich von 250 bis 260N/mm gemessen. Durch einen Schlag werden bei nitrierten Trennsägeblättern höhere Frequenzen stärker erregt. Die durch einen Schlag eingeleitete Energie wird durch das Ausschwingen vernichtet. Erfindungsgemässe Trennsägeblätter mit beidseitigen Diffusionsschichten können aufgrund der höheren Steifigkeit und der höheren Schwingfrequenzen eine grössere Schwingenergie aufnehmen. Eine Energie von beispielsweise 0.1 Joule wird durch behandelte Trennsägeblätter in 30% kürzerer Zeit vernichtet als durch unbehandelte Trennsägeblätter.

Bezüglich der Abriebfestigkeit der dem Rohr zugewandten Umfangsfläche des Trennsägeblattes, bzw. der Sägezähne, ergibt sich eine klare Verbesserung. Diese Verbesserung der Abriebfestigkeit ergibt sich durch den Sandwichaufbau. Die beiden vorgespannten seitlichen Aussenschichten werden weniger schnell abgetragen als die dazwischen liegende Mittelschicht. Dadurch wird die vom Trennsägeblatt auf das Rohr wirkende Vorschubkraft vor allem über die beiden schmalen seitlichen Aussenschichten mit erhöhter Vorspannung wirksam. Die erhöhten Kräfte in den beiden schmalen festeren Bereichen führen zu einer besseren Schneidleistung. Diese erhöhte Schneidleistung bleibt auch nach einem Nachschärfen erhalten. Weil auf eine äusserst harte und spröde Schicht im Schneidbereich verzichtet werden kann, wird das Nachschärfen nicht erschwert.

Das Nitrieren von Werkstücken in gasförmigen Behandlungsmedien ist zu einem weit verbreiteten Wärmebehandlungsverfahren geworden. Anders als beim Plasmanitrieren wird meist auf eine gezielte Steuerung der Nitrieratmosphäre verzichtet, weil unter Anwendung von Standard-Verfahren brauchbare Ergebnisse erzielt werden. Beim Gasnitrieren wird der benötigte Stickstoff nicht vom molekularen Stickstoff N₂ sondern unmittelbar durch den Zerfall von Ammoniak an der zu nitrierenden Oberfläche gemäss der folgenden Reaktion übertragen:

2NH₃ → 2[N] + 3H₂

Dennoch kann man aus der Menge des zerfallenen Ammoniaks keineswegs auf das Nitrierergebnis schliessen, da ein weiterer Anteil des Ammoniaks ohne Stickstoffabgabe an das Behandlungsgut zerfällt. Beim Ammoniakzerfall bilden sich aus 2 Gasmolekülen 4 neue Gasmoleküle. Die Gasmenge vergrössert sich, was zu einer faktischen Verdünnung des verbleibenden Ammoniakanteils in der Ofenatmosphäre führt. Über das anteilige Verhältnis zwischen Stickstoffabgabe ans Behandlungsgut und Ammoniakzerfall im Ofen kann keine gesicherte quantitative Aussage gemacht werden. Es gibt zahlreiche Anzeichen dafür dass der Ammoniakzerfall im Ofen die Stickstoffabgabe ans Behandlungsgut bei weitem übertrifft. Es kann davon ausgegangen werden, dass der zu erwartende Nitriereffekt davon abhängt, wie gross sowohl der noch zerfallsfähige Ammoniakanteil als auch ein potentiell bereits zerfallener Ammoniakanteil, gemessen am H₂-Anteil sind. Aus den bis auf den Stickstoffpartner sehr ähnlichen Reaktionen folgt, dass die Nitrierkennzahl in den Gleichgewichtskonstanten der beiden Reaktionen enthalten ist und somit aus thermodynamischer Sicht auch einen adäquaten Maßstab für den Nitrierprozess selbst darstellt. Als Randbedingung ist allerdings zusätzlich erforderlich, dass eine möglichst intensive Umwälzung im Nitrierofen für eine ausreichende Vergleichmässigung der Nitrieratmosphäre sorgt. Desgleichen sollte die zu nitrierende Oberfläche nicht durch hemmende Passivschichten belegt sein.

Bisher sind in der Zuordnung von Nitrierkennzahlen zu entsprechenden Nitrierergebnissen keine grundlegenden Widersprüche beobachtet worden. Wohl sind gelegentlich Abweichungen in den absoluten Zahlenwerten festzustellen, jedoch kann dies fast immer auf eine unzulängliche Bestimmung der Nitrierkennzahl zurückgeführt werden, wenn nicht von unterschiedlichen Bezugssystemen (Druck in bar nicht Pa) ausgegangen wird. Mit sinkender Nitrierkennzahl wird die maximale Stickstoffkonzentration in der Verbindungsschicht immer geringer, die Dicke der Verbindungsschicht wächst immer langsamer und der Porenraum wird immer dünner. Aufgrund dieser Zusammenhänge ist eine Kontrolle der Nitrierkennzahlen mit einer geeigneten Mess- und Regeleinrichtung zweckmässig.

Bei den gängigen Nitrierverfahren für Stähle baut sich direkt bei der Randfläche eine Verbindungsschicht mit einer Mächtigkeit von mindestens 5µm und darunter eine Diffusionsschicht auf. Die Verbindungsschicht besteht aus einer intermetallischen Verbindung von Eisen und Stickstoff. Der Stickstoff ist in das vorhandene Eisengitter eingelagert und es entstehen Eisennitride. Die Eisennitride können als mehr oder weniger geordnete interstitielle Festkörper, aber auch als Verbindungen mit gewisser Über- bzw. Unterstöchiometrie beschrieben werden. Es gibt Nitride die als γ'-Nitride und solche die als ε-Nitride bezeichnet werden.

γ'-Nitride enthalten ca. 20 Atom-% bzw. 5,90 Gewichts-% Stickstoff, wobei es sich bei diesem Anteil um den Anteil an der Gesamtzahl der Eisen- und der Stickstoff-Atome bzw. des gesamten Gewichtes des Werkstoffes handelt. Die Struktur der γ'-Nitride ist ein kubisch flächenzentriertes Fe-Teilgitter mit den N-Atomen in den zentral gelegenen Oktaederlücken. Der Verbindungstyp des γ'-Nitrides kann formell durch die Summenformel Fe(2)Fe(1)₃N wiedergegeben werden. Die Stickstoffatome im γ'-Nitrid vermeiden es im Stickstoffteilgitter, das alle Oktaederlücken des Eisen-Teilgitters umfasst, nächste Nachbarn zu sein. Das Vermeiden einer überstöchiometrischen Belegung der Oktaederlücken wird mit steigender Temperatur immer ausgeprägter.

ε-Nitride weisen Stickstoffanteile in einem Bereich von 15 bis weit über 35 Atom-% auf. Es sind also verschiedene stöchiometrische Mischungsverhältnisse möglich, beispielsweise Fe₃N, Fe₄N und auch Fe₂N. Das Mischungsverhältnis zwischen Eisen- und Stickstoffatomen liegt häufig im Bereich zwischen 3:1 und 2:1. Neuere theoretische Untersuchungen haben gezeigt, dass zwei Arten der Ordnung von Stickstoffatomen auf dem Stickstoff-Teilgitter, das von allen Oktaederlücken des Eisen-Teilgitters gebildet wird, denkbar sind. Zudem scheint die Ordnung der Stickstoffatome im ε-Nitrid weniger ausgeprägt als im γ'-Nitrid.

In der Diffusionsschicht, die als α-Mischkristall bezeichnet werden kann, ist der Stickstoffanteil tiefer als in der Verbindungsschicht und es kann nicht von einer ausgebildeten Ordnung gesprochen werden. Die Stickstoffkonzentration in Diffusionsschichten hängt auch von der Nitriertemperatur und der Nitrierdauer ab. Häufig liegt die Stickstoffkonzentration im Bereich von 0,1 bis 0,5 Atom-%, bei Nitriertemperaturen zwischen 480 und 560°C insbesondere im Bereich von 0,2 bis 0,3 Atom-%, wobei es sich bei diesem Atom-% Anteil um den Anteil der Stickstoffatome an der Gesamtzahl der Eisen- und Stickstoff-Atome der Diffusionsschicht handelt. Bei hohen Temperaturen treten auch mit γ bezeichnete Mischkristalle auf, die aber höhere Stickstoffkonzentrationen aufweisen.

Weil das Ziel der bekannten Nitrierverfahren der Aufbau einer Verbindungsschicht ist, wurde bis anhin nur darauf geachtet, bei einer hohen Temperatur ausreichend Gas einer bestimmten Qualität dem zu behandelnden Werkstück zuzuführen. Um den Aufbau der Verbindungsschicht sicherstellen zu können und die dabei entstehenden Nitride beeinflussen zu können, wird heute die Nitrierkennzahl ${K}_{N} = {pNH}_{3} / {p}^{3 / 2} ⁢ {H}_{2}$
also das Verhältnis des Ammoniak Partialdruckes zum Wasserstoff Partialdruck in der Potenz 3/2 als Parameter für die Nitrierfähigkeit benützt. Mit einer genügend hohen Nitrierkennzahl ist der Aufbau einer Verbindungsschicht gewährleistet. Weil Ammoniak günstig ist, wird bei den bekannten Verfahren die Nitrierkennzahl durch eine hohe Ammoniakzufuhr hoch gehalten. Durch die Wahl einer entsprechenden Nitriertemperatur kann das Entstehen von γ'-Nitrid oder ε-Nitrid gewährleistet werden. Bei besonders hohen Nitrierkennzahlen entsteht in einem grossen Temperaturbereich lediglich ε-Nitrid.

Die Zeichnungen erläutern die erfindungsgemässe Lösung. Dabei zeigt
- Fig. 1: ein Lehrer-Diagramm, wobei die Temperatur T in x- und die Nitrierkennzal K_{N} in γ-Richtung dargestellt ist,
- Fig. 2: einen Ausschnitt aus einem Lehrer-Diagramm mit Linien konstanter Stickstoff-Konzentration,
- Fig. 3: eine Darstellung der Verbindungsschichtdicke S' in Funktion der Nitrierdauer Z für verschiedene Nitrierkennzahlen K_{N},
- Fig. 4: ein Trennsägeblatt in einer Ansicht senkrecht zur Drehachse,
- Fig. 5: ein Ausschnitt aus einem noch ungebrauchten Trennsägeblatt,
- Fig. 6: ein Ausschnitt aus einem gebrauchten Trennsägeblatt, und
- Fig. 7: eine schematische Darstellung eines Behandlungsvorganges und
- Fig. 8: eine schematische Darstellung eines Chargiergestelles mit Trennsägeblättern

Fig. 1 zeigt ein Lehrer-Diagramm, welches die Werkstoffstruktur in Abhängigkeit von Temperatur und Nitrierkennzahl während des Nitriervorganges darstellt. Die oben beschriebenen Strukturen von γ'-Nitrid, ε-Nitrid, α-Mischkristall und γ-Mischkristall sind mit γ', ε, α und γ bezeichnet. Um ein erfindungsgemässes Trennsägeblatt herzustellen, muss gewährleistet werden, dass im Wesentlichen keine spröde Verbindungsschicht entsteht. Wenn eine Schicht mit Nitriden entsteht, so soll sie sicher dünner sein als eine bei den gängigen Nitrierverfahren erzielte Verbindungsschicht, die zumindest eine Mächtigkeit von 5µm aufweist. Es soll durch die richtige Wahl der Nitriertemperatur und der Nitrierkennzahl, bzw. der Gaszusammensetzung im Reaktionsraum gewährleistet werden, dass möglichst keine γ'-Nitride und kein ε-Nitride entsteht. Im Lehrer-Diagramm soll der Nitrierprozess im α-Mischkristall-Gebiet liegen. Wenn das Nitieren beispielsweise bei einer Temperatur von ca. 500°C erfolgt, so kann die Nitrierkennzahl zwischen 0.2 und 0.3 liegen. Bei einer höheren Temperatur müsste die Nitrierkennzahl kleiner gewählt werden und bei einer tieferen Temperatur höher.

Das Lehrer-Diagramm gemäss Fig. 1 unterscheidet die Phasen und nicht deren mögliche Stickstoffkonzentrationen. Auf Fig. 2 sind nebst den Phasengrenzen auch Linien mit konstanter Stickstoffkonzentration eingezeichnet, wobei jede Linie mit dem Stickstoffanteil in Atom% bezeichnet ist. Bei einem Nitrierprozess mit einer Temperatur von ca. 500 C° und einer Nitrierkennzahl von ca. 0.26 kann eine Diffusionsschicht α mit einer Stickstoffkonzentration im Bereich von 0.2 Atom-% erzielt werden. Obwohl diese Konzentration beinahe um den Faktor 10 kleiner ist als die Stickstoffkonzentration in der angrenzenden Phase mit γ'-Nitrid, ist im Vergleich zum nicht nitrierten Stahl eine deutlich erhöhte Eigenspannung der Diffusionsschicht zu beobachten. Diese Stabilitätserhöhung mit einer Diffusionsschicht ist möglich ohne spröde Aussenschicht.

Weil der Stickstoffanteil bei einer festen Nitriertemperatur gegen die Gebietsgrenze zum γ'-Nitrid hin zunimmt, und ein möglichst hoher Stickstoffanteil erwünscht ist, sollen Zustände nahe bei der Gebietsgrenze gewählt werden. Versuche mit einer Nitrierkennzahl im Bereich von 0,3 bis 0,35 und einer entsprechenden Nitriertemperatur zwischen 495°C und 470°C haben optimale Stabilitätserhöhungen ermöglicht. Es versteht sich von selbst, dass die Grenzen dieser optimalen Bereiche auch vom verwendeten Stahl abhängen können, bzw. an diesen angepasst werden müssen. Weil die Linien mit konstanter Stickstoffkonzentration unter einem Winkel von ca. 60° zur Horizontalen verlaufen, kann die Stickstoffkonzentration bei einer festen Nitrierkennzahl auch durch das Erhöhen der Nitriertemperatur erhöht werden. So wird beispielsweise mit K_{N}=0.2 und der Temperatur 546°C eine Diffusionsschicht mit einer Stickstoffkonzentration von 0,3 Atom-% erzielbar. Diese Diffusionsschicht hat eine wesentlich höhere Zugfestigkeit als das Ausgangsmaterial. Es wurde beispielsweise beim Ausgangsmaterial eine Zugfestigkeit von 1300N/mm² gemessen. Mittels Nitrieren konnte eine Diffusionsschicht mit einer Zugfestigkeit von 3000N/mm² erzielt werden.

Die Nitrierzeit ist ein weiterer Parameter, der beim Nitrieren eine Rolle spielt. Fig. 3 zeigt die Schichtdicke S' der Verbindungsschicht als Funktion der Nitrierzeit Z für verschiedene Nitrierkennzahlen K_{N} (0.3; 0.6; 0.9 und 3) bei einer Nitriertemperatur von 570°C ("Nitridische Verbindungsschichten" S. Pietzsche und S. Böhmer, Härterei-Technische Mitteilungen 51, 1996, 6 Seite 364 bis 371). Der Nitriervorgang mit K_{N}=0.3 und T=570°C liegt im Bereich des γ'-Nitrids, nahe bei der Phasehgrenze zum Diffusionsbereich. Wenn also die Schichtdicke der Verbindungsschicht im γ'-Bereich für kleine Nitrierkennzahlen, bzw. in der Nähe der Phasengrenze, auch bei langen Nitrierbehandlungen nur unwesentlich zunimmt, ist erkennbar, dass im α-Mischkristall-Bereich auch bei sehr langen Nitrierzeiten im Wesentlichen keine Verbindungsschicht gebildet wird. Die Schichtdicke der Diffusionsschicht nimmt aber mit einer längeren Nitrierzeit zu. Das heisst, die möglicherweise entstehenden γ'-Nitride erstrecken sich nicht als fest zusammenhängende Schicht entlang der Aussenseite. Die Duktilität wird kaum verändert. Im Abstand von wenigen µm von der Aussenseite kann nicht mehr von einer γ'-Nitrid-Schicht gesprochen werden. Entsprechend kann aufgrund der kleinen Tiefenausdehnung nicht von einer spröden Verbindungsschicht mit deutlich erhöhter Härte gesprochen werden.

Die Mächtigkeit der Diffusionsschicht kann über die Nitrierzeit reguliert werden. Bei einem Trennsägeblatt 1 gemäss Fig. 4 und 5, das bei beiden seitlichen Aussenflächen 1a eine durch den Stickstoff vorgespannte seitliche Diffusionsschicht 2 aufweist, soll die Schichtdicke S dieser beiden Aussenschichten in einem Verhältnis zur Dicke bzw. Mächtigkeit B des jeweiligen Trennsägeblattes 1 liegen. Das Verhältnis hängt von den Abmessungen, insbesondere vom Durchmesser, des Trennsägeblattes ab. Die Mächtigkeit B der gängigen Trennsägeblätter hängt von deren Radius L ab. Gängige Trennsägeblätter haben eine Mächtigkeit B im Bereich von 3 bis 12mm. Die Schichtdicke S soll im Bereich von 0.05mm bis 0.9mm liegen. Bei Trennsägeblättern kleiner Mächtigkeit mit B im Bereich von 3 bis 4mm liegt S im Bereich von 0.05 bis 0.5mm, vorzugsweise bei 0.2mm. Bei B im Bereich von 5 bis 6mm liegt S im Bereich von 0.1 bis 0.6mm, vorzugsweise bei 0.3mm. Bei B im Bereich von 7 bis 9mm liegt S im Bereich von 0.15 bis 0.7mm, vorzugsweise bei 0.4mm. Bei B im Bereich von 10 bis 11 mm liegt S im Bereich von 0.2 bis 0.8mm, vorzugsweise bei 0.4mm. Bei B=12mm liegt S im Bereich von 0.2 bis 0.9mm, vorzugsweise bei 0.5mm. Die optimale Schichtdicke wird vorzugsweise an den Durchmesser bzw. den Radius L des Trennsägeblattes angepasst.

Mit der nachfolgenden Gleichung kann ausgehend vom Radius und der Mächtigkeit eines Trennsägeblattes eine bevorzugte Schichtdicke S bestimmt werden: $S = f ⋅ B / {\left(2⁢L\right)}^{1 / 2}$
wobei
f=1.29 für B≤6mm;
f=1.44 für 6mm<B≤10mm
f=1.60 für 10mm<B

Die Stickstoffkonzentration in den beiden Diffusionsschichten liegt beispielsweise im Bereich von 0,1 bis 0,5 Atom-%, vorzugsweise von 0,2 bis 0,3 Atom-%, wobei es sich bei diesem Anteil um den Anteil der Stickstoffatome an der Gesamtzahl der Eisen- und Stickstoff-Atome der Diffusionsschicht handelt.

Die Trennsägeblätter mit beidseitiger Diffusionsschicht haben eine deutlich erhöhte Blattstabilität bzw. Steifigkeit. Die Standzeit des Trennsägeblattes wird deutlich erhöht. Durch die Druckspannung in der Randzone wird die Rissbildung bei hohen thermischen Wechselbelastungen minimiert. Weil die Gefügestruktur und Festigkeit von einer Seitenfläche zur anderen aufgrund der beiden Diffusionsschichten und der dazwischen liegenden unbehandelten Werkstoffschicht sich ändert, können Eigenschwingungen des unbehandelten Blattes verändert und stärker gedämpft werden. Es hat sich gezeigt, dass diese Vorteile auch bei Trennsägeblättern mit grossen Durchmessern, also bei einem Durchmesser von mindestens 400mm, vorzugsweise von mindestens 600mm und insbesondere 1000mm erzielbar sind.

Fig. 6 zeigt dass die Schnittqualität durch den Sandwich-Aufbau bzw. die Randzonen mit erhöhter Festigkeit verbessert wird und beim Nachschärfen beispielsweise entlang der Linie 3 erhalten bleibt. Nach dem Schärfen ist kein weiteres Nitrieren nötig. Es hat sich gezeigt, dass die erfindungsgemässen Trennsägeblätter 10 bis 20 mal nachgeschärft werden können.

Die Bildung der unerwünschten Verbindungsschicht hängt nicht nur von der Nitrierkennzahl sondern auch vom Werkstoff des Trennsägeblattes und der Kohlungskennzahl ab. Aus wissenschaftlichen Arbeiten ("Nitridische Verbindungsschichten" S. Pietzsche und S. Böhmer, Härterei-Technische Mitteilungen 51, 1996, 6 Seite 364 bis 371) ist bekannt, dass sich die Verbindungsschichtdicke bei einem kohlenstoffarmen Werkstoff mit zunehmender Kohlungskennzahl zunächst erhöht. Mit weiter steigender Kohlungskennzahl, insbesondere in Kombination mit einer relativ niedrigen Nitrierkennzahl ist dann wieder ein Rückgang der Verbindungsschichtdicke zu beobachten.

Versuche haben im Rahmen der vorliegenden Erfindung gezeigt, dass das Entstehen einer Verbindungsschicht bei niedrig legiertem Werkzeugstahl, beispielsweise Chrom-Vanadium-Stahl und auch bei mit Wolfram legiertem Stahl, bei einer genügend kleinen Nitrierkennzahl im Wesentlichen verhindert werden kann. Dies gilt insbesondere bei den Stählen 80CrV2 (DIN Stoffnummer 1.2235), 80CrV23 (DIN 1.2236) und 73WCrMoV22 (DIN 1.2604).

Gemäss Fig. 7 umfasst das Verfahren zum Herstellen erfindungsgemässer Trennsägeblätter mehrere Behandlungsschritte. Nach dem Beschicken des Reaktionsraumes werden die Trennsägeblätter in einem Aufwärmschritt S1 gegebenenfalls kontinuierlich oder stufenweise auf die Temperatur eines Reinigungsschrittes S2 erwärmt. Zum Verdampfen von Verunreinigungen an der Oberfläche der Trennsägeblätter werden diese im Rahmen des Reinigungsschrittes S2 während ca. 2 Stunden auf einer Temperatur gehalten, die im Bereich von 300 bis 400°C, vorzugsweise bei im Wesentlichen 350°C liegt. Nach einer weiteren Temperaturerhöhung in einen Bereich von 400 bis 480°C, vorzugsweise auf im Wesentlichen 450°C, werden die Trennsägeblätter im Rahmen eines ersten Spülschrittes S3 für ca. eine Stunde auf dieser Temperatur gehalten. Gleichzeitig wird der Reaktionsraum mit Stickstoff gespült. Nach einer weiteren Temperaturerhöhung wird die Nitriertemperatur erreicht. Diese hängt, wie bereits beschrieben auch von der gewählten Nitrierkennzahl ab und liegt im Bereich von 460 bis 560°C, vorzugsweise zwischen 480 und 530°C, insbesondere bei im Wesentlichen 500°C. In einem gegebenenfalls zweiteiligen Nitrierschritt S4, S5 wird beispielsweise während 4 bis 16 Stunden Ammoniak in den Reaktionsraum eingebracht. Der Ammoniakeintrag wird so gewählt, dass im Reaktionsraum eine Gaszusammensetzung entsteht, die mit der gewünschten Nitrierkennzahl übereinstimmt. Am Ende des Nitrierschrittes S4, S5 wird ein zweiter Spülschritt S6 mit Stickstoffgas beispielsweise während ca. 30 Minuten auf der gleichen Temperatur wie der Nitrierschritt durchgeführt. Anschliessend werden die behandelten Trennsägeblätter abgekühlt.

Bei einer bevorzugten Ausführungsform wird anschliessend an den zweiten Spülschritt S6 ein Oxidationsschritt S7 durchgeführt, bei dem eine dünne Oxidschicht an der Oberfläche der Trennsägeblätter entsteht. Diese Oxidschicht führt zu einer weiteren Erhöhung der Beständigkeit der Trennsägeblätter. Die Oxidation wird bei einer Temperatur im Bereich von 300 bis 500°C, vorzugsweise im Wesentlichen bei 450°C, durchgeführt. Zudem wird dem Reaktionsraum bzw. dem zu behandelnden Gut Wasser zugeführt.

Beim Nitrierschritt S4, S5 muss gewährleistet sein, dass sich im Wesentlichen keine Verbindungsschicht bildet. Dies ist bei einer genügend kleinen Nitrierkennzahl der Fall. Wenn der Nitrierschritt mit einfachen Mitteln durchgeführt werden muss, so kann bereits mit einer möglichst tiefen Ammoniakkonzentration im Reaktionsbehälter ein gutes Resultat erzielt werden. Weil die Gefahr der Bildung einer Verbindungsschicht am Anfang des Nitrierschrittes tiefer ist als gegen das Ende hin, wird etwa ein zweistufiges Nitrieren durchgeführt. In einem ersten Nitrierschritt wird ein erster Ammoniakeintrag und eine erste Ammoniakkonzentration gewählt. In einem zweiten Nitrierschritt wird ein zweiter Ammoniakeintrag und eine zweite Ammoniakkonzentration gewählt. Beide Schritte dauern beispielsweise im wesentlichen 2 bis 8 Stunden. Wenn die Gasatmosphäre bzw. die Nitrierkennzahl nicht bestimmt werden kann, so muss nach einem ersten Testlauf bei mindestens einem Trennsägeblatt nachgeprüft werden, ob sich eine spröde Verbindungsschicht gebildet hat oder nicht. Beim Vorliegen einer spröden Verbindungsschicht muss die Ammoniakzufuhr in einem nächsten Testlauf reduziert werden bis die Gasatmosphäre so zusammengesetzt ist, dass die behandelten Trennsägeblätter nach dem Nitrieren im Wesentlichen keine spröde Verbindungsschicht mehr aufweisen.

Zum Überwachen der Nitrierkennzahl gibt es Steuerungen, die beispielsweise eine modifizierte Sauerstoffmesszelle umfassen und eine kontinuierliche und sehr genaue Aussage über die Verhältnisse im Behandlungsraum bzw. Ofen und somit beim Behandlungsgut ermöglichen. Die bevorzugte Sauerstoffmesszelle umfasst eine Messkeramik, welche im inneren eines Metallschutzrohres untergebracht ist und mit der Ofenatmosphäre in direktem Kontakt steht. Ein kleiner Teilstrom der Ofenatmosphäre wird über einen Katalysator geleitet und dann mit der inneren Seite (Referenzseite) der Messkeramik in Kontakt gebracht. Der Sauerstoffpartialdruck des über den Katalysator geleiteten Gases unterscheidet sich deutlich von dem der Ofenatmosphäre, weil der dort noch vorhandene Rest-Ammoniak vollständig gespalten wurde. Die Differenz der beiden Sauerstoffpartialdrücke erzeugt eine Zellenspannung an den Elektroden der Messkeramik, welche zum Logarithmus des Ammoniakspaltgrades proportional ist. Da die Sauerstoffmesszelle keinerlei Bedienung erfordert, kann sie leicht in automatisch arbeitende Steuer- und Regelsysteme eingebunden werden. Der Wartungsaufwand ist verglichen mit herkömmlichen Gasanalysatoren vernachlässigbar. Besonders vorteilhaft ist die Tatsache, dass auf Eichgase jeglicher Art verzichtet werden kann, da mittels Festelektrolyt-Gassensoren ein thermodynamischer Effekt gemessen wird. Die relativ niedrigen Arbeitstemperaturen und die damit verbundenen hohen Innenwiderstände der Messkeramik stellen hohe Anforderungen an die Messelektronik. Bei Anwendungen, die über ein reines Nitrieren ohne Zusatzgase hinausgehen ist die exakte Kenntnis und damit Messung der eingeleiteten Stoffmengen für die Errechnung der prozessrelevanten Grössen, Nitrierkennzahl und Kohlenstoffaktivität bzw. Kohlungskennzahl, besonders vorteilhaft. Dazu braucht es eine entsprechende Auswerteelektronik, wie beispielsweise die im Handel erhältliche Elektronik mit dem Namen "CARBONIT".

Es hat sich beim reinen Nitrieren als zweckmässig erwiesen, für die Regelung der Nitrierkennzahl den verwendeten Ammoniak oder einen ausreichenden Anteil davon durch eine Vorspalteinrichtung zu leiten, sobald die Nitrierkennzahl den Sollwert überschritten hat. Dadurch wird der Nitiervorgang gebremst. Der Nitriervorgang kann aber auch durch die Steuerung der eingeleiteten Stoffmengen an den gewünschten Arbeitspunkt geführt werden. Um die Stoffmengen optimal steuern zu können, werden vorzugsweise auch die eingeleiteten Stoffmengen von der Steuerung erfasst. Zur Beeinflussung der Behandlungsatmosphäre kann nebst Ammoniak auch Wasserstoff oder Stickstoff und beim Nitrocarburieren auch Kohlendioxid eingetragen werden.

Eine geeignete Mess- und Steueranordnung erlaubt es die Nitrierkennzahl und die Temperatur zu erfassen und mit Hilfe des Lehrer-Diagrammes (Fig. 1 und 2) zu bestimmen, ob ein gewünschter α-Mischkristall entsteht. Der aktuelle Arbeitspunkt in Abhängigkeit von Temperatur und Nitrierkennzahl kann im Phasendiagramm dargestellt werden. Wenn die Steuerung Prozessparameter erfasst, die zum Entstehen einer Verbindungsschicht führen, kann sie die Gasatmosphäre und/oder gegebenenfalls die Temperatur durch die Veränderung des Ammoniakeintrages bzw. der Heizleistung des Ofens verändern, bis die gewünschten Parameter erfasst werden. Es kann somit schon während des Betriebs erkannt werden, welche Wirkung die Ofenatmosphäre auf das Werkstück ausübt. Beim Erkennen einer unerwünschten Wirkung, werden die Prozessvariablen gezielt verändert. Die Steuerung kann zudem Leitkurven für die erfassten Parameter oder daraus abgeleitete Grössen umfassen, so dass die Gaszusammensetzung und/oder die Temperatur während des Nitrierschrittes S4, S5 verändert wird.

Es hat sich gezeigt, dass die Steuerung den anfänglichen Ammoniak-Eintrag während des Nitrierschrittes reduziert. Wenn auf eine Erfassung der Nitrierkennzahl verzichtet wird, so kann eine Diffusionsschicht ohne Verbindungsschicht beispielsweise auch durch mindestens zwei Phasen mit unterschiedlichem Ammoniakeintrag erzielt werden, wobei der Eintrag schrittweise von der ersten bis zur letzten Phase abnimmt. Bei einem Reaktionsraum mit einem Volumen von ca. 3m³ wird beispielsweise ca. 40 l/Min gasförmiges Ammoniak während des ersten Nitrierschrittes eingetragen. Es hat sich gezeigt, dass der Ammoniak-Eintrag während des zweiten Nitrierschrittes beispielsweise auf 30 l/Min. reduziert werden kann. Wenn eine Analyse des Schichtaufbaus eine Verbindungsschicht zeigt, so muss der Nitriervorgang durch eine Reduktion der Ammoniak-Einträge angepasst werden. Grundsätzlich muss also entgegen dem beim Nitrieren gängigen Überangebot an Ammoniak ein mageres Ammoniakangebot vorliegen.

Beim ersten und beim zweiten Spülschritt wird der Reaktionsraum mit Stickstoff gespült, bei einem Reaktionsraum mit einem Volumen von ca. 3m³ beispielsweise mit ca. 30 I/Min. Die Trennsägeblätter werden vertikal hängend im Reaktionsraum gehalten, damit sie flach bleiben.

Fig. 8 zeigt ein Chargiergestell 4 bei dem von einem vertikalen Gestellteil horizontale Tragarme wegführen. In der dargestellten Ausführungsform sind die Tragarme auf zwei Ebenen in je 4 Richtungen angeordnet und tragen je einen Set von vertikal hängenden Trennsägeblättern 1.

Zusammenfassend kann gesagt werden, dass die Nitrierkennzahl während des Nitrierschrittes (S4, S5) kleiner als 0.4, vorzugsweise kleiner als 0.35, ist und insbesondere im Bereich von 0.2 bis 0.3 liegt. Die Nitriertemperatur liegt im Bereich von 460 bis 550°C, vorzugsweise im Bereich von 480 bis 520°C, insbesondere bei im Wesentlichen 500°C. Die Nitrierzeit liegt im Bereich von 2 bis 30 Stunden, gegebenenfalls im Bereich von 4 bis 20 Stunden, vorzugsweise aber im Bereich von 4 bis 5 Stunden..

## Patentansprüche

1. Trennsägeblatt (1) aus Stahl mit zwei Seitenflächen und Zähnen entlang des Umfangs, **dadurch gekennzeichnet, dass** das Trennsägeblatt (1) mit einem Nitrierverfahren behandelt ist, wobei an die Seitenflächen anschliessend je eine Diffusionsschicht mit Stickstoff ausgebildet ist, das Trennsägeblatt (1) im Wesentlichen frei von spröden Stickstoff-Verbindungsschichten ist und einen Sandwichaufbau aufweist, bei dem die beiden seitlichen Diffusionsschichten durch eine mittlere Stahlschicht im Wesentlichen ohne eingebrachten Stickstoff getrennt sind.

2. Trennsägeblatt (1) nach Anspruch 1, **dadurch gekennzeichnet, dass** die Stickstoffkonzentration in den beiden Diffusionsschichten im Bereich von 0,1 bis 0,5 Atom-%, vorzugsweise von 0,2 bis 0,3 Atom-% liegt, wobei es sich bei diesem Anteil um den Anteil der Stickstoffatome an der Gesamtzahl der Eisen- und Stickstoff-Atome der Diffusionsschicht handelt.

3. Trennsägeblatt (1) nach Anspruch 1 oder 2, **dadurch gekennzeichnet, dass** die Schichtdicke S der beiden Diffusionsschichten im Bereich von 0.05mm bis 0.9mm liegen, wobei bei Trennsägeblättern mit einer Mächtigkeit B im Bereich von 3 bis 4mm die Schichtdicke S im Bereich von 0.05 bis 0.5mm, vorzugsweise bei 0.2mm, bei einer Mächtigkeit B im Bereich von 5 bis 6mm die Schichtdicke S im Bereich von 0.1 bis 0.6mm, vorzugsweise bei 0.3mm, bei B im Bereich von 7 bis 9mm die Schichtdicke S im Bereich von 0.15 bis 0.7mm, vorzugsweise bei 0.4mm, bei B im Bereich von 10 bis 11 mm die Schichtdicke S im Bereich von 0.2 bis 0.8mm, vorzugsweise bei 0.4mm und bei B=12mm die Schichtdicke S im Bereich von 0.2 bis 0.9mm, vorzugsweise bei 0.5mm liegt.

4. Trennsägeblatt (1) nach einem der Ansprüche 1 bis 3, **dadurch gekennzeichnet, dass** der Stahl ein niedrig legierter Werkzeugstahl, vorzugsweise mit Chrom-Vanadium oder Wolfram, ist und insbesondere zu der Gruppe der Stähle 80CrV2 (DIN Stoffnummer 1.2235), 80CrV23 (DIN 1.2236) und 73WCrMoV22 (DIN 1.2604) gehört.

5. Trennsägeblatt (1) nach einem der Ansprüche 1 bis 4, **dadurch gekennzeichnet, dass** der Durchmesser des Trennsägeblattes (1) mindestens 400mm, gegebenenfalls mindestens 600mm und insbesondere maximal 1400mm beträgt.

6. Verfahren zum Herstellen von Trennsägeblättern aus Stahl mit mindestens einem Nitrierschritt (S4, S5) in einem Behandlungsraum mit Ammoniakgas, **dadurch gekennzeichnet, dass** der Nitrierschritt (S4, S5) gemäss Lehrer-Diagramm nach Fig. 2 bei einer Temperatur im α-Mischkristall-Gebiet durchgeführt wird.

7. Verfahren nach Anspruch 6, **dadurch gekennzeichnet, dass** die Nitrierkennzahl während des Nitrierschrittes (S4, S5) kleiner als 0.4, vorzugsweise kleiner als 0.35, ist und insbesondere im Bereich von 0.2 bis 0.3 liegt.

8. Verfahren nach Anspruch 6 oder 7, **dadurch gekennzeichnet, dass** die Nitriertemperatur im Bereich von 460 bis 550°C, vorzugsweise im Bereich von 480 bis 520°C, insbesondere bei im Wesentlichen 500°C liegt.

9. Verfahren nach einem der Ansprüche 6 bis 8, **dadurch gekenntzeichnet, dass** die Nitrierzeit im Bereich von 2 bis 30 Stunden, gegebenenfalls im Bereich von 4 bis 20 Stunden, vorzugsweise aber im Bereich von 4 bis 5 Stunden liegt.

10. Verfahren nach einem der Ansprüche 6 bis 9, **dadurch gekennzeichnet, dass** vor dem Nitrierschritt ein Aufwärmschritt (S1), ein Reinigungsschritt (S2), vorzugsweise während im Wesentlichen 2 Stunden auf einer Temperatur im Bereich von 300 bis 400°C, sowie ein erster Spülschritte (S3), vorzugsweise während im Wesentlichen einer Stunde auf einer Temperatur im Bereich von 400 bis 480°C, mit gleichzeitiger Spülung des Reaktionsraumes mit Stickstoffgas, und nach dem Nitrierschritt (S4, S5) ein zweiter Spülschritt (S6) mit Stickstoffgas, vorzugsweise während im Wesentlichen 30 Minuten auf der Nitriertemperatur sowie gegebenenfalls ein Oxidationsschritt (S7) unter Zugabe von Wasser, vorzugsweise bei einer Temperatur im Bereich von 300 bis 500°C, insbesondere bei im Wesentlichen 450°C, durchgeführt wird.

## Claims

1. Crosscut saw blade (1) of steel having two lateral surfaces and teeth along the circumference, **characterised in that** the crosscut saw blade (1) is treated by a nitrifying method, the lateral surfaces being formed with a diffusion layer, comprising nitrogen, which joins each a diffusion layer, wherein said crosscut saw blade (1) is substantially free of brittle nitrogen connection layers and has a sandwich construction, where said two lateral diffusion layers are separated from one another by a middle steel layer substantially without any nitrogen introduced.

2. Crosscut saw blade (1) according to claim 1, **characterised in that** the concentration of nitrogen in the two diffusion layers is in the range of 0.1 to 0,5 atomic %, preferably of 0.2 to 0.3 atomic %, this proportion comprising the proportion of nitrogen atoms of the whole number of iron an nitrogen atoms of the diffusion layer.

3. Crosscut saw blade (1) according to claim 1 or 2, **characterised in that** the layer's thickness S of the two diffusion layers is in the range of 0.05mm to 0.9mm, the layer's thickness S, in the case of a crosscut saw blade having a thickness B in the range of 3 to 4 mm, being in the range of 0.05 to 0.5mm, preferably about 0.2mm, the layer's thickness S, in the case of a crosscut saw blade having a thickness B in the range of 5 to 6 mm, being in the range of 0.1 to 0.6mm, preferably about 3mm, if B is in the range of 7 to 9mm, the layer's thickness S is in the range of 0.15 to 0.7mm, preferably about 0.4mm, if B is in the range of 10 to 11mm, the layer's thickness S is in the range of 0.2 to 0.8mm, preferably about 0.4mm, and if B = 12mm, the layer's thickness S is in the range of 0.2 to 0.9mm, preferably about 0.5mm.

4. Crosscut saw blade (1) according to any of claims 1 to 3, **characterised in that** the steel is a low-alloy tool steel, preferably comprising chrome vanadium or tungsten, and belongs particularly to the group of steels of 80CrV2 (DIN material number 1.2235), 80CrV23 (DIN 1.2236) and 73WCrMoV22 (DIN 1.2604).

5. Crosscut saw blade (1) according to any of claims 1 to 4, **characterised in that** the diameter of the crosscut saw blade (1) amounts to at least 400mm, optionally to at least 600mm, and in particular to 1400mm in maximum.

6. Method for the production of a crosscut saw blade of steel, comprising at least one nitrification step (S4, S5) with ammonias gas in a treatment space, **characterised in that** said nitrification step (S4, S5) is realised in accordance with a Lehrer diagram according to Fig. 2 at a temperature in the range of α mixed crystals.

7. Method according to claim 6, **characterised in that** the characteristic number of nitrification during said nitrification step (S4, S5) is smaller than 0.4, preferably smaller than 0.35, and in particular in the range of 0.2 to 0.3.

8. Method according to claim 6 or 7, **characterised in that** the nitrification temperature is in the range of 460 to 550°C, preferably in the range of 480 to 520°C, and in particular substantially at 500°C.

9. Method according to any of claims 6 to 8, **characterised in that** the nitrification period is in the range of 2 to 30 hours, optionally in the range of 4 to 20 hours, but preferably in the range of 4 to 5 hours.

10. Method according to any of claims 6 to 9, **characterised in that** prior to said nitrification step, a heating step (S1), a cleaning step (S2), preferably during substantially 2 hours at a temperature within the range of 300 to 400°C, as well as a first scavenging step (S3 are effected, preferably during substantially one hour at a temperature within the range of 400 to 480°C, scavenging simultaneously the reaction space with nitrogen gas, and after the nitrification step (S4, S5) a second scavenging step (S6) using nitrogen gas, preferably during substantially 30 minutes at the nitrification temperature, as well as optionally an oxidation step (S7), while adding water, preferably at a temperature within the range of 300 to 500°C, in particular substantially at 450°C.

## Revendications

1. Lame de scie (1) à tronçonner d'acier ayant deux surfaces latéraux et de dents le long de la circonférence, **caractérisée en ce, que** la lame de scie (1) à tronçonner est traitée par un procédé de nitruration, une couche de diffusion avec du nitrogène respective étant formée adjacente aux surfaces latéraux, dans laquelle la lame de scie (1) à tronçonner est sensiblement libre des couches de connexion à nitrogène cassantes et présente und construction sandwich où les deux couches latéraux de diffusion sont séparées par une couche médiane d'acier sensiblement sans nitrogène introduit.

2. Lame de scie (1) à tronçonner selon la revendication 1, **caractérisée en ce, que** la concentration en nitrogène dans les deux couches de diffusion est dans le domaine de 0,1 à 0,5 pour cent atomiques, de préférence de 0,2 à 0,3 pour cent atomiques, où avec cette proportion il s'agit de la proportion des atomes de nitrogène au nombre total des atomes de fer et de nitrogène de la couche de diffusion.

3. Lame de scie (1) à tronçonner selon la revendication 1 ou 2, **caractérisée en ce, que** l'épaisseur S des deux couches de diffusion est dans le domaine de 0,05mm à 0,9mm, avec les lames de scie à tronçonner ayant une épaisseur B dans le domaine de 3 à 4 mm l'épaisseur de couche S est dans le domaine de 0,05 à 0,5mm, préférablement à 0,2mm, ayant une épaisseur B dans le domaine de 5 à 6mm l'épaisseur de couche S est dans le domaine de 0,1 à 0,6mm, préférablement à 0,3mm, avec B dans le domaine de 7 à 9mm l'épaisseur de couche S est dans le domaine de 0,15 à 0,7mm, préférablement à 0,4mm, avec B dans le domaine de 10 à 11mm l'épaisseur de couche S est dans le domaine de 0,2 à 0,8mm, préférablement à 0,4mm, et avec B = 12mm l'épaisseur de couche S est dans le domaine de 0,2 à 0,9mm, préférablement à 0,5mm.

4. Lame de scie (1) à tronçonner selon une quelconque des revendications 1 à 3, **caractérisée en ce, que** l'acier est un acier à outils faiblement allié, de préférence comprenant du chrome-vanadium ou du tungstène, et appartient en particulier à la groupe des aciers 80CrV2 (DIN nombre de matière 1.2235), 80CrV23 (DIN 1.2236) et 73WCrMoV22 (DIN 1.22604).

5. Lame de scie (1) à tronçonner selon une quelconque des revendications 1 à 4, **caractérisée en ce, que** le diamètre de la lame de scie (1) à tronçonner se monte à au moins 400mm, le cas échéant au moins 600mm, et en particulier à 1400mm en maximum.

6. Procédé de réalisation des lames de scie à tronçonner d'acier, comprenant au moins une étape de nitruration (S4, S5) avec du gaz ammoniacal dans un espace de traitement, **caractérisé en ce, que** l'étape de nitruration (S4, S5) est réalisée selon un diagramme Lehrer selon la figure 2, à une température dans le domaine des cristaux α mixtes.

7. Procédé selon la revendication 6, **caractérisé en ce, que** le nombre caractéristique de nitruration pendant l'étape de nitruration (S4, S5) est plus petit que 0,4, préférablement plus petit que 0,35, et se monte en particulier dans le domaine de 0,02 à 0,3.

8. Procédé selon la revendication 6 ou 7, **caractérisé en ce, que** la température de nitruration est dans le domaine de 460 à 550°C, de préférence dans le domaine de 480 à 520°C, et particulièrement sensiblement à 500°C

9. Procédé selon une quelconque des revendications 6 à 8, **caractérisé en ce, que** le temps de nitruration est dans le domaine de 2 à 30 heures, le cas échéant dans le domaine de 4 à 20 heures, mais de préférence dans le domaine de 4 à 5 heures.

10. Procédé selon une quelconque des revendications 6 à 9, **caractérisé en ce, qu**'avant l'étape de nitruration on effectue une étape de réchauffement (S1), une étape de nettoyage (S2), préférablement pendant sensiblement 2 heures à une température dans le domaine de 300 à 400°C, ainsi qu'une première étape de balayage (S3), de préférence sensiblement d'une heure à une température dans le domaine de 400 à 480°C avec un balayage simultané de l'espace de réaction avec du gaz de nitrogène, et après l'étape de nitruration (S4, S5) une deuxième étape de balayage (S6) avec du gaz de nitrogène, préférablement pendant sensiblement 30 minutes à la température de nitruration, ainsi que, le cas échéant, une étape d'oxydation (S7) en ajoutant de l'eau, préférablement à une température dans le domaine de 300 à 500°C, particulièrement à sensiblement 450°C.
